# EUROPÄISCHE PATENTSCHRIFT

(11) **EP 0 673 694 B1**
(45) Veröffentlichungstag und Bekanntmachung des Hinweises auf die Patenterteilung: **06.10.1999**
(21) Anmeldenummer: 95102201.1
(22) Anmeldetag: 17.02.1995
(51) Int. Cl.: B21D 22/12, B21D 26/02, B21D 41/02

(54) **Verfahren zum Umformen metallischer Körper mittels über ein druckübertragendes Medium aufgebrachter hoher Drücke, Anwendung des Verfahrens und Vorrichtung dazu**
Method of forming metallic bodies with high pressures applied by a pressure transmitting medium, application of the method and device therefor
Procédé pour former des corps métalliques à l'aide de hautes pressions développées par un milieu transmettant la pression, utilisation du procédé et dispositif à cet usage

(30) Priorität: 09.03.1994 DE 4407908
(43) Veröffentlichungstag der Anmeldung: 27.09.1995
(73) Patentinhaber: VEREINIGTE SCHMIEDEWERKE GMBH, 44793 Bochum (DE)
(72) Erfinder: Stein, Gerald, Dipl.-Ing., D-45133 Essen (DE); Menzel, Joachim, Dr. Ing., D-45133 Essen (DE); Lueg, Joachim, Dr. Ing., D-44789 Bochum (DE); Feichtinger, Heinrich, Prof. Dr., CH-8128 Hinteregg (CH)
(74) Vertreter: Cohausz & Florack

(56) Entgegenhaltungen:
- DE-A- 2 806 008
- DE-C- 2 155 194
- US-A- 4 364 251

## Beschreibung

Die Erfindung betrifft ein Verfahren zum Umformen metallischer Körper mittels über ein druckübertragendes Medium aufgebrachter hoher Drücke, Anwendungen dieses Verfahrens auf verschiedene Umformprozesse und eine heißisostatische Presse.

Die Umformung metallischer Werkstücke erfolgt grundsätzlich entweder durch direkten Angriff des Verdrängungskörpers (Preßstempel, Hammer) oder indirekt über ein Druckmedium (Flüssigkeit, wie Öl oder Gas)auf den umzuformenden Körper. Klassische Verformungsverfahren der erstgenannten Kategorie sind das Fressen, Hämmern, Schmieden, Stauchen.

Die vorliegende Erfindung befaßt sich mit der zweiten Kategorie, bei der die Umformung über ein Druckmedium erfolgt. Derartige Verfahren sind in einer Vielzahl von Ausführungen bekannt. Stellvertretend wird die DE-A-28 06 008 genannt, nach der ein kaltverfestigter Zylinder in der Weise hergestellt wird, daß er zwischen zwei ringförmige Flansche eingespannt und anschließend von innen mit einer unter Druck stehenden Flüssigkeit beaufschlagt wird. Ferner ist aus "Stahl und Eisen" 102 (1982) Nr. 23, S. 1183-1189, ein Verfahren für die Herstellung von Kappenringen aus Stahl bekannt, die an Turbo-Generatoren die Wickelköpfe gegen die durch die Drehbewegung des Rotors entstehende Fliehkraft zu halten haben. Danach wird ein Kappenring mittels zweier kegelstumpfförmiger Preßstempel, die über Öl als Druckmedium den Kappenring mit Verformungsenergie beaufschlagen, aufgeweitet. Bei dem aus der DE-A-21 55 194 bekannten Verfahren zur Herstellung solcher Kappenringe ist das Druckmedium von einem flexiblen Balg umgeben. Statt Öl hat man auch Wasser als Druckmedium verwendet. Beim heißisostatischen Pressen (HIP) wird als Druckmedium ein Gas verwendet.

Die bekannten flüssigen und gasförmigen Druckmedien haben folgende Nachteile:
- Sie sind sehr stark kompressibel und erfordern daher entsprechend lange Wege des Verdrängungskörpers, bis ein entsprechender Druckaufbau erreicht ist;
- Hohe Drücke lassen sich über solche Druckmedien nicht aufbauen, weil diese dann durch unvermeidliche Spalte zwischen dem Verdrängungskörper und der Preßform bzw. zwischen dem Verdrängungskörper und dem umzuformenden Werkstück entweichen mit der Folge eines Druckabfalls und der Gefährdung des Bedienungspersonal durch das mit sehr hoher Geschwindigkeit austretende Druckmedium.

Der Erfindung liegt nun die Aufgabe zugrunde, das Verfahren zum Umformen metallischer Körper mittels über ein druckübertragendes Medium aufgebrachter hoher Drücke dahingehend zu verbessern, daß auch höchste Drücke ohne Dichtungsprobleme aufgebracht werden können. Es soll auch bei Anwendung höchster Drücke kein Druckmedium aus irgendwelchen Undichtigkeiten der Umformvorrichtung austreten. Dabei soll der Aufbau höchseter Drücke auch schon bei geringen Mengen des Verdrängungskörpers erreichbar sein.

Zur Losung dieser Aufgabe wird erfindungsgemäß vorgeschlagen, daß als druckübertragendes Medium ein niedrigschmelzendes Metall oder eine niedrigschmelzende Metallegierung mit hoher Plastizität verwendet wird, wobei das druckübertragende Medium durch einen unter dem Einfluß einer Kraft stehenden starren Verdrängungskörper so unter Druck gesetzt wird, daß die durch die Verschiebung des Verdrängungskörpers auf das druckübertragende Medium ausgeübte Kraft zum überwiegenden Teil eine entsprechende Umformung des metallischen Körpers herbeiführt und der restliche Teil der Kraft die sich beim Druckaufbau bildenden Spalte mit einem Teil des druckübertragende Mediums abdichtend füllt, wobei es aufgrund des Fließwiderstandes abdichtet und aufgrund der Gleiteigenschaften schmiert.

Diese erfindungsgemäße Maßnahme löst die gestellte Aufgabe, denn bei der Druckbeaufschlagung wird das metallische Druckmedium in etwaige Spalte hineingedrückt und dichtet diese dabei ab. Ferner wird der gewünschte hohe Druckaufbau schon bei geringer Bewegungslänge des oder der Verdrängungskörper erreicht, denn die Kompressibilität des metallischen Druckmediums ist gegenüber den bekannten flüssigen oder gasförmigen Druckmedien erheblich geringer.

Bevorzugt wird, daß mindestens ein Teil des druckübertragenden Mediums vor oder bei der Umformung auf eine die Plastizität erhöhende Temperatur erwärmt wird. Dies erleichtert das Fließen des metallischen Druckmediums in die Spalte, wo es sich dann abkühlt, erstarrt, dabei erhöhten Fließwiderstand bekommt, das Nachströmen weiteren Materials in die Spalte blockiert und dadurch den anschließenden Aufbau hoher Drücke ermöglicht. Das druckübertragende Medium sollte bevorzugt auf eine Temperatur erwärmt werden, die mindestens 40% der Liquidustemperatur beträgt. Es wird dabei von der üblichen Regel ausgegangen, daß der Bereich der Warmumformung oberhalb einer Temperatur liegt, die 50% der absoluten Schmelztemperatur entspricht. Der Bereich ist durch den Beginn thermisch aktivierter Prozesse gekennzeichnet. Insbesondere durch den Vorgang der Rekristallisation, wodurch es im Gegensatz zur Kaltverformung nicht zu einer Verfestigung kommt. Dies ist der Bereich der Warmumformungstempertur des metallischen Druckmediums, in dem es das günstigste Fließverhalten hat.

Gemäß einer Alternative des erfindungsgemäßen Verfahrens soll das druckübertragende Medium bei der Umformung teilweise im flüssigen und teilweise im festen Zustand verwendet werden. Dieser Zustand setzt beispielsweise ein, wenn man das Druckmedium im flüssigen Zustand in den Preßhohlraum einfüllt, wonach es sich an den Wänden des Preßhohlraums abkühlt und unter Bildung einer Schale um den flüssigen Kern erstarrt. Der flüssige Kern läßt sich unter Druck noch besser verdrängen, als wenn das metallische Druckmedium im festen Zustand vorliegt.

Zwischen dem druckübertragenden Medium und dem umzuformenden Körper kann eine plastisch verformbare Wand den Wärmeübergang behindern. Als druckübertragendes Medium hat sich Blei oder eine Bleilegierung am besten bewährt. Man kann allerdings auch eine Metallegierung, beispielsweise eine Zinnlegierung, verwenden, deren Fließeigenschaft der von Blei entspricht. Blei hat neben dem erwünschten niedrigen Schmelzpunkt hervorragende Fließeigenschaft, weil seine Festigkeit gering und Dehnbarkeit groß ist. Es hat ferner hervorragende Schmiereigenschaften. Daher sollte es nach dem Eindringen in die Spalte zwischen der sich relativ zueinander bewegenden Teile der Preßvorrichtung und/oder zwischen diesen und dem Preßling als Schmiermittel und fördert beispielsweise ein Ausweichen des umzuformenden Körpers unter dem Druck, ohne Verschleißmarken an der Preßvorrichtung zu hinterlassen. Das Blei oder eine Bleilegierung lassen sich fast rückstandsfrei wieder verwenden, so daß keine Abfallbeseitigungsprobleme entstehen. Blei hat zudem die vorteilhafte Eigenschaft, in Eisen unlöslich zu sein. Dadurch kommt es an den Kontaktflächen zwischen dem Umformling aus einer Eisenlegierung und dem Druckmedium Blei nicht zum Auflegieren mit Blei. Das Blei kann durch Erwärmen auf eine Temperatur oberhalb seiner Schmelztemperatur rückstandsfrei aus der Preßvorrichtung und/oder dem Umformling entfernt, aufgefangen und wie gesagt wieder verwendet werden.

Bevorzugt sollte mindestens der in unmittelbarer Nachbarschaft der Spalte befindliche Teil des druckübertragenden Mediums auf eine seinen Fließwiderstand vermindernde Temperatur erwärmt werden. Dies erleichtert das Eindringen des Druckmediums in die Spalte, wo es sich dann abkühlt, erstarrt und die Spalte abdichtet und gleichzeitig als Schmiermittel wirkt.

Eine bevorzugte Anwendung des erfindungsgemäßen Verfahrens ist auf die Aufweitung eines metallischen an beiden Enden offenen zylindrischen Hohlkörpers, etwa eines Kappenrings, gerichtet. Dazu wird das Innere des Hohlkörpers mit dem druckübertragenden Medium gefüllt, die offenen Enden werden durch starre unter Druck stehende Wände verschlossen, und das druckübertragende Medium wird durch mindestens einen Verdrängungskörper unter Druck gesetzt. Das metallische druckübertragende Medium kann dabei im festen Zustand eingefüllt werden oder halb fest oder halb flüssig, aber auch ganz in flüssigem Zustand. Mindestens eine der Wand sollte bevorzugt den Verdrängungskörper in Form eines koaxialen zur Symmetrieachse des Hohlkörpers hin sich verjüngenden Konus bilden. Dabei sollte eine solche Konusform für den Verdrängungskörper gewählt werden, daß durch seine Bewegung in das druckübertragende Medium hinein der Hohlkörper in die gewünschte Form aufgeweitet wird. Das Volumen des konusförmigen Verdrängungskörpers sollte dabei zumindestens dem Volumen entsprechen, welches für den Volumenzuwachs bei der Umformung des Werkstücks benötigt wird.

Eine andere bevorzugte Anwendung des erfindungsgemäßen Verfahrens ist auf die Querschnittsverminderung von Langprodukten, wie Rundstäben, durch Extrudieren gerichtet. Dabei wird der Zwischenraum zwischen einer druckfesten Form und dem durch diese koaxial hindurchgeführten Langprodukt mit dem druckübertragenden Medium gefüllt. Das Langprodukt wird mit dem es als Schmiermittel umgebenden druckübertragenden Medium durch eine querschnittsreduzierende Düse extrudiert. Dabei kann druckübertragendes Medium kontinuierlich oder absatzweise in die Form nachgefüllt werden.

Zur Erleichterung der Umformung kann auch der umzuformende metallische Körper vor der Umformung auf erhöhte Temperatur, insbesondere Warmformgebungstemperatur, erwärmt werden.

Eine weitere bevorzugte Anwendung des erfindungsgemäßen Verfahrens ist auf das heißisostatische Pressen gerichtet. Dabei wird der den umzuformenden metallischen Körper enthaltende Pressenhohlraum mit dem druckübertragenden Medium in flüssigem Zustand gefüllt, und dieses wird dann durch einen Preßstempel als Verdrängungskörper unter hohen Druck gesetzt.

Eine Heißisostatische Presse zur Durchführung der vorgenannten Anwendung besteht aus einer zylindrischen Preßform mit einem Boden, der nach dem Einsetzen des Preßlings verschließbar ist. Sie weist ferner einen in das gegenüber liegende offene Ende der Preßform einfahrbaren Preßstempel auf, einen Stutzen für die Zufuhr von flüssigem Blei oder einer flüssigen Bleilegierung und einen mittigen Anschlag für den Preßling, insbesondere in Form eines quer in den Preßhohlraum eingesetzten Siebes. Beim Einfüllen von flüssigem Blei oder einer flüssigen Bleilegierung in den Preßhohlraum schwimmt der Preßling auf und wird von dem Sieb als Anschlag etwa mittig im Preßhohlraum quasi berührungsfrei gehalten. Jedenfalls kann durch das Sieb der Preßling allseits (isostatisch) durch das druckübertragende Medium mit Druck beaufschlagt werden.

Bevorzugt kann der umzuformende Körper vor dem Preßvorgang mit einer wärmedämmenden Schicht, z.B. einer Emaille-Schicht oder einer Keramikschicht beschichtet werden, deren Verformungswiderstand den Umformprozeß nicht behindert.

Anhand der in den Zeichnungen dargestellten Ausführungsbeispiele wird die Erfindung näher erläutert.
- Fig. 1: zeigt die Anwendung des erfindungsgemäßen Verfahrens auf das Aufweiten eines zylindrischen Hohlkörpers, etwa eines Kappenrings, schematisch im Längsschnitt,
- Fig. 2: ist eine abgewandelte Ausführung mit einem konusförmigen Oberstempel,
- Fig. 3: zeigt schematisch eine Preßvorrichtung im Längsschnitt zur Aufweitung eines mehrschichtigen zylindrischen Hohlkörpers,
- Fig. 4: zeigt das Aufweiten eines zylindrischen Hohlkörpers mittels eines konischen Verformungsstempels, der koaxial durch den Hohlkörper geführt wird und diesen dabei aufweitet,
- Fig. 5: zeigt schematisch einen Extrusionsvorgang und
- Fig. 6: einen solchen mit absatzweisem Nachfüllen von Druckmedium,
- Fig. 7: eine Extrusion in abgewandelter Ausführung,
- Fig. 8: zeigt in den Bildteilen a) bic c) den Ablauf beim heißisostatischen Pressen nach dem erfindungsgemäßen Verfahren.

Ein metallischer Körper 1 in Form eines Rings aus einem hochfesten austinitischen Stahl wird zwischen einer Bodenplatte 32 und einer Deckplatte 31 gesetzt, die durch Anwendung von Druckkräften 51,52 den Körper 1 einschließen. Durch eine auf einen Kolben 4 als Verdrängungskörper wirkende Kraft 1 wird durch den Kanal 30 in der Bodenplatte 32 Blei 2 in den Innenraum des Körpers 1 hineingedrückt. Das Blei hat dabei eine zwischen Raumtemperatur und seinem Schmelzpunkt liegende Temperatur, bevorzugt Warmumformungstemperatur. Im Bereich der Dichtungsflächen zwischen dem Körper 1 und den Platten 31,32 bilden sich bei Druckanwendung Ringspalte der Dicke 22, in die ein Teil des Bleis in Form eines Schmierfilms 21 hineinfließt. Dadurch kann die Bewegung des Körpers 1 gegen die beiden Platten 31,32 beim Aufweiten desselben in praktisch reibungsfreier Weise erfolgen. Durch das Verschließen der Ringspalte durch das Druckmedium Blei kann der Druckaufbau bis zu dem Innendruck erfolgen, der zur Weitung des Körpers 1 benötigt wird.

Fig. 2 zeigt eine abgewandelte Ausführung mit einem Oberstempel 41, dessen konusförmige Mantelfläche 42 in variabler Steigung so geformt ist, daß eine Bewegung des Konus in den Körper 1 hinein zu einer Volumenverdrängung führt. Diese sollte mindestens dem Betrag entsprechen, welcher durch den Volumenzuwachs des geweiteten ringförmigen Körpers 1 entsteht, so daß die Differenz in Form eines Schmierfilms 21 abfließen kann. Mit einer in Fig. 2 schematisch dargestellten Preßvorrichtung wurde ein Versuch durchgeführt. Dabei wurde ein Ring aus einer hochfesten stickstoffhaltigen austenitischen Stahllegierung mit 18% Chrom, 18% Mangan und 0,6% Stickstoff als wesentlichen Legierungselementen zum Zwecke der Kaltverfestigung geweitet. Die Ausgangsmaße des Ringes betrugen 200 mm Innendurchmesser, 280 mm Außendurchmesser, 370 mm Länge. Bauteile aus diesem Stahl werden als sogenannte Kappenringe beim Bau von Stromgeneratoren eingesetzt. Sie dürfen keine ferromagnetischen Eigenschaften aufweisen und müssen neben einer hohen Zähigkeit auch eine hohe Festigkeit aufweisen. Die geforderte Streckgrenze von 1100 bis 1500 MPa kann nur durch eine Kaltverfestigung eingestellt werden. Während dies bei Ringen mit großem Durchmesser ohne weiteres durch Aufweiten über einen Konus mit einer Folge von Keilen möglich ist, kann diese Methode bei Ringen mit geringem Innendurchmesser nicht eingesetzt werden, weil die spezifische Flächenreibung so groß wird, daß auch eine aufwendige Schmiertechnik nicht mehr zum Ziel führt.

Nach dem Aufsetzen des ringförmigen Körpers 1 auf die Bodenplatte 32 wurde flüssiges Blei mit etwa 400°C in den Hohlraum des Körpers 1 eingefüllt. Entlang der Kontaktfläche zwischen dem Körper 1 und der Bodenplatte 32 sowie dem abwärts bewegten konusförmigen Oberstempel 41 erstarrt das Blei schnell und bildet in den entstehenden Spalten zwischen dem Körper 1 und der Bodenplatte 32 bzw. dem konusförmigen Oberstempel 41 Schmierfilme 21 aus. Sobald die konische Mantelfläche des Oberstempels 41 die obere Ringöffnung des hohlen Körpers 1 berührt, steigt der hydraulische Druck stark an. Dabei bleibt der Schmierfilm 21 in einer Dicke von einigen hundertstel Millimetern erhalten und fördert die Relativbewegung des Körpers 1 bei seinem Aufweiten gegenüber der Bodenplatte 32 und dem Oberstempel 41. Der erzielte Weitungsgrad betrug 40%. Während des Weitungsvorgangs steigt die Kraft bis auf 2300 t. Bezogen auf die Öffnung des geweiteten Körpers 1 entsprach dies einem Druck von etwa 2400 bar im Blei. Bemerkenswert war dabei die Tatsache, daß der Durchmesser des Rings über seine gesamte Länge nur um 2 mm abwich. Das beweist, daß sich Blei unter solchen Bedingungen als praktisch ideales hydraulisches Medium mit isostatischer Druckverteilung verhält. Anschließend wurde der konusförmige Preßstempel 41 angehoben und das Blei ausgeschmolzen. Bei einem Zugversuch ergab sich eine Streckgrenze von 1475 MPa für den geweiteten Hohlkörper.

Die Ausführung der Fig. 3 entspricht der nach Fig. 2, jedoch ist hier der Körper 1 ein in einer gasdichten Hülle eingeschweißtes und gewickeltes Blechcoil, das auf die Warmumformungstemperatur von 1200°C erwärmt wurde. Durch eine wärmeisolierende und leicht verformbare Schicht 6 ist das Blechcoil von dem druckübertragenden Medium 2 getrennt. Die Schicht 6 vermindert den Wärmeübergang zwischen dem heißen Blechcoil und dem druckübertragenden Medium 2 und verhindert so dessen unzulässige Überhitzung einerseits und einer allzu schnellen Abkühlung des Blechcoils andererseits.

In einem Versuch mit einer solchen Vorrichtung wurde eine Laminat aus einem rostfreien Stahlblech für die Herstellung eines massiven hochfesten Ringes hergestellt. Ein Chrom-Nickel-Stahlblech mit 0,6 mm Dicke und 350 mm Breite wurde in einer Stickstoffatmosphäre bei 1200°C auf 0,4% Stickstoffgehalt aufgestickt und anschließend auf eine Wickelspule mit zwei Seitenwänden von 420 mm Durchmesser und einem Dorn mit 260 mm Außendurchmesser fest aufgewickelt. Die letzte Wickellage lag bei 415 mm, und das Gesamtgewicht des rostfreien Blechs betrug 196 kg. Ein Stahlblech wurde um die letzte Wickellage eng gepreßt und dicht mit den Seitenwänden verschweißt, so daß ein gasdichtes Paket entstand. Dieses wurde während 6 Stunden in einem gasbeheizten Ofen auf 1200°C erhitzt. Ein rostfreies Stahlrohr mit 2 mm Wandstärke und 350 mm Länge wurde mit Blei gefüllt und mit einer Kombination aus einem rostfreien Blech mit einem Hartkarton umwickelt. Der Wickelvorgang wurde so lange fortgeführt, bis nach 11 Wickellagen ein Außendurchmesser von 235 mm entstand. Die oberste Blechlage wurde dann mit dem Schweißgerät mehrmals auf die letzte Lage angepunktet, so daß ein solider Zylinder entstand, der gut in den Innendurchmesser von 250 mm des Blechcoins paßte. Gleichzeitig wurde noch ein massiver Außenring 7 mit einem Innendurchmesser von 449 mm bereitgestellt. Das heiße Blechcoil wurde in diesen Ring 7 hineingestellt, und der Zwischenraum zwischen beiden Teilen mit Quarzsand aufgefüllt, um das Füllvolumen zu vermindern. Diese Anordnung wurde zur Presse gefahren, wo das umwickelte bleigefüllte Rohr schon auf dem Pressentisch bereitstand. Nun wurden das Blechcoil mit umgebendem Ring 7 über das bleigefüllte Rohr abgesenkt. Der Totraum zwischen dem Blechcoil und der kalten Außenfläche des bleigefüllten Rohrs wurde mit Quarzsand aufgefüllt. Sodann wurde der Konus auf die Bleifläche gesetzt und unter den Druck der Kraft 51 gesetzt. Die gesamte Rüstzeit betrug weniger als 9 Minuten, so daß das heiße Blechcoil keinen nennenswerten Temperaturverlust erlitt.

Nach dem Einschalten der Presse wurde in einer ersten Phase das bleigefüllte Rohr geweitet, bis es mit dem heißen Blechcoil Kontakt bekam. In der zweiten Phase wurde der Druck im Blei auf ca. 500 bar gesteigert bis der Kontakt des Blechcoils mit dem Stützring 7 erreicht wurde. Dies zeigte sich in einem Anstieg des Preßdrucks auf 2100 bar. Dieser Druck wurde während einer halben Minute aufrecht erhalten und anschließend wurde wieder entlastet. Es zeigte sich, daß das Blei noch fest war, d.h. der Verbund aus Karton und Blech hatte in einwandfreier Weise funktioniert. Einerseits verhinderte der Zwischenring den Wärmeaustausch zwischen dem Blechcoil und dem Blei, andererseits übertrug er den Druck des Bleis auf das Blechcoil. Erst nach 2 Stunden stieg die Temperatur im Blei so hoch an, daß dieses zu schmelzen begann. Da der Zwischenring vorher über einen Auffangbehälter gestellt worden war, konnte das Blei auf diese Weise ohne Schwierigkeiten aus dem Coil entfernt werden. Die spätere metallografische Untersuchung des Blechcoils ergab eine einwandfreie Verschweißung der einzelnen Blechphasen innerhalb des Coils.

Als weiteres Beispiel zeigt die Fig. 4 die Kaltweitung eines rohrförmigen Körpers 1. Der Verdrängungskörper 41 mit kegelstumpfförmiger Druckfläche wird durch die Kraft 51 über den Stempel als Verdrängungskörper 4 durch den Körper 1 unter Aufweitung desselben gedrückt. Der Hohlraum des Körpers 1 ist mit Blei 2 gefüllt, das bei der Vorwärtsbewegung des Verdrängungskörpers 4 durch den Spalt zwischen diesem und dem Körper 1 unter Bildung eines Schmierfilms 21 zwischen beiden Teilen und dem Körper 1 verdrängt wird.

Fig. 5 zeigt das Extrudieren eines Langproduktes, hier eines Rundstabes. In dem Hohlraum 33 der Extrusionsform 34 ist der umzuformende metallische Körper 1 eingesetzt und der Zwischenraum zwischen ihm und der Wandung des Hohlraums 33 ist mit Blei 2 gefüllt. Aufgrund der Druckkraft 51 auf den Preßstempel 4 wird der umzuformende Körper 1 unter Querschnittsverminderung durch die Extrusionsdüse 35 geschoben. Durch den Spalt zwischen der Innenfläche der Extrusionsdüse 35 und der Außenfläche des querschnittsverminderten Körpers 1 wird ein Bleifilm 21 herausgedrückt, der den Extrusionsvorgang fördert.

Fig. 6 zeigt das automatische Nachfüllen von Blei in den Extruder. Eine Trommel 37 besitzt regelmäßig verteilte Bohrungen 39. An einer Stelle wird ein zylindrischer Körper 24, z.B. aus Blei, in eine Bohrung 39 eingeführt. Nach einer entsprechenden Drehung der Trommel 37 befindet sich ein gleicher zylindrischer Bleikörper 25 vor dem Hohlraum 33 der Extrusionsform 34.

Fig. 7 zeigt eine Extrusionsvorrichtung wie in Fig. 5. Bei der Ausführung gemäß Fig. 7 wird jedoch das Blei in flüssiger Form in den Hohlraum 33 eingegossen oder ähnlich wie bei Druckguß eingeschossen. Die Extrusionsdüse 35 und/oder der direkt angrenzende Bereich der Extrusionsform 34 ist wassergekühlt. Dadurch erstarrt in diesem Bereich 23 das Blei und bildet über seinen erhöhten Fließwiderstand einen dichtenden und schmierenden Film 21 aus, über den der hydraulische Druck im Hohlraum 33 der Extrusionsform 34 aufgebaut werden kann.

Fig. 8 zeigt in den Bildteilen a) bis c) eine Presse zum heißisostatischen Pressen.

Ein druckfester Behälter 34 kann unten mit einem Bodendeckel 32 verschlossen werden. Er besitzt eine Innenbohrung von z.B. 40 mm Durchmesser, welche im unteren Bereich mit einer keramischen Auskleidung 61 thermisch isoliert ist. Auf diese thermische Isolierung 61, die z.B. ein eingeschobenes Keramikpapier sein kann, wird eine Keramik-Siebplatte 62 aufgesetzt, welche ähnlich wie die bekannten Siebkerne bei Anschnittsystemen von Gußstücken aufgebaut ist. Oberhalb der Siebplatte 62 verjüngt sich der Hohlraum 33 des druckfesten Behälters 34 auf einer Teilstrecke 33a bis auf den Innendurchmesser des zylindrischen Teilstücks 33b, in dem der Preßstempel 4 mit einem gewissen Spiel laufen kann. Seitlich befindet sich im druckfesten Behälter noch eine Bohrung, in der ein Keramikrohr 8 eingesetzt ist, durch welches flüssiges Blei 2 eingebracht werden kann.

Bei geöffnetem Bodendeckel 32 wird nun ein zu verpressender Körper 1 in den Innenraum 33 eingefahren, welcher in einem vorgeschalteten Wärmebehandlungsofen bereits auf Arbeitstemperatur gebracht worden war. Der Deckel 32 wird sodann geschlossen und mit dem Behälter 34 in nicht näher beschriebener Weise druckfest verkoppelt. Der Behälter 34 enthält eine Wasserkühlung, welche nicht näher gezeigt ist.

Über das Seitenrohr 8 wird in Richtung des Pfeiles 81 flüssiges Blei 2 eingespritzt (Fig. 8b), wobei die bekannte Technologie des Druckgusses zur Anwendung kommen kann. Die Atmosphäre im Behälterraum 33 kann dabei über den Luftspalt zwischen dem Stempel 4 und der Innenfläche 33b abfließen. Der Füllstand des Bleis 2 gelangt z.B. bis zum Niveau 82. Durch den Auftrieb der schweren Bleischmelze ist der Körper 1 aufgeschwommen, wird jedoch durch die Siebplatte 62 am weiteren Aufstieg gehindert.

Sofort nach dem Füllvorgang kommt es an den Stellen, wo das flüssige Blei mit der kalten Metallwand in Kontakt kommt, zur spontanen Ausbildung einer festen Randschicht 23 (Fig. 8c), so daß sowohl der Dichtungsspalt des Bodendeckels 32 wie auch derjenige des Stempels 4 einwandfrei gegen den hohen Druck gedichtet sind. Im Luftspalt fließt festes Blei entsprechend dem Grundprinzip der Erfindung ab und schmiert dabei. Wird auf den Stempel 4 mit Durchmesser von z.B. 40 mm eine Kraft von 60 t ausgeübt, so kommt es z.B. innerhalb von Sekunden zum Aufbau eines isostatischen Druck von 5000 bar, was zur augenblicklichen Verdichtung des Körpers 1 führt. Da sich dieser in einem "thermisch isolierten Keramikkäfig" befindet, erfolgt der Temperaturabfall entsprechend langsamer. Er kann jedoch durch entsprechende Dimensionierung der Wandstärken in weiten Grenzen variiert werden.

Nach Ablauf des Preßzyklus wird der Druck entlastet und der Bodendeckel 32 geöffnet, worauf der Inhalt ausgestoßen werden kann. Er fällt z.B. auf ein Sieb, wo das Blei mit der Restwärme abfließt und einem Sammeltank zufließt. Von dort steht es für den nächsten Schuß bereit.

Vorteile einer solchen Anordnung sind im Gegensatz zu einer normal HIP-Anlage:
- kein teurer Ofen,
- kein teuerer Kompressor,
- keine Dichtungselemente,
- kein Verbrauch an teurem Kompressionsgas.

Ein besonderer Vorteil ist dabei, daß Blei zwar einen niedrigen Schmelzpunkt von 327°C besitzt, daß der Siedepunkt jedoch erst bei Temperaturen oberhalb 1600°C liegt. Bei den für die Metallverdichtung üblichen Temperaturen von z.B. 1150°C liegt der Dampfdruck also erst im Bereich von 10 mbar. Hocherhitztes Blei würde jedoch nicht mit der Umwelt in Kontakt kommen, da sich unmittelbar nach dem Einspritzen eine dichte Schale aus festem Blei bildet.

## Patentansprüche

1. Verfahren zum Umformen metallischer Körper (1) mittels hoher über ein druckübertragendes Medium (2) aufgebrachter Drücke,
**dadurch gekennzeichnet**, daß als druckübertragendes Medium (2) ein niedrigschmelzendes Metall oder eine niedrigschmelzende Metallegierung mit hoher Plastizität verwendet wird, wobei das druckübertragende Medium (2) durch einen unter dem Einfluß einer Kraft stehenden starren Verdrängungskörper (4) so unter Druck gesetzt wird, daß die durch die Verschiebung des Verdrängungskörpers (4) auf das druckübertragende Medium (2) ausgeübte Kraft zum überwiegenden Teil eine entsprechende Umformung des metallischen Körpers (1) herbeiführt und der restliche Teil der Kraft die sich beim Druckaufbau bildenden Spalte mit einem Teil des druckübertragenden Mediums (2) abdichtend füllt, wobei es aufgrund des Fließwiderstandes abdichtet und aufgrund der Gleiteigenschaften schmiert.

2. Verfahren nach Anspruch 1, **dadurch gekennzeichnet, daß** mindestens ein Teil des druckübertragenden Mediums (2) vor oder bei der Umformung auf eine die Plastizität erhöhende Temperatur erwärmt wird.

3. Verfahren nach Anspruch 2, **dadurch gekennzeichnet, daß** das druckübertragende Medium (2) auf eine Temperatur erwärmt wird, die mindestens 40% der Liquidustemperatur beträgt.

4. Verfahren nach Anspruch 3, **dadurch gekennzeichnet, daß** das druckübertragende Medium (2) bei der Umformung teilweise im flüssigen und teilweise im festen Zustand verwendet wird.

5. Verfahren nach einem der Ansprüche 1 bis 4, **dadurch gekennzeichnet, daß** zwischen dem druckübertragenden Medium (2) und dem umzuformenden metallischen Körper (1) eine plastisch verformbare Wand (6) den Wärmeübergang behindert.

6. Verfahren nach einem der Ansprüche 1 bis 5, **dadurch gekennzeichnet, daß** als druckübertragendes Medium Blei (2) oder eine Bleilegierung eingesetzt wird.

7. Verfahren nach einem der Ansprüche 1 bis 5, **dadurch gekennzeichnet, daß** als druckübertragendes Medium eine Metallegierung verwendet wird, deren Fließeigenschaft der von Blei entspricht.

8. Verfahren nach einem der Ansprüche 1 bis 7, **dadurch gekennzeichnet, daß** mindestens der in unmittelbarer Nachbarschaft der Spalte befindliche Teil des druckübertragenden Mediums (2) auf eine seinen Fließwiderstand erhöhende Temperatur abkühlen gelassen wird.

9. Verfahren nach einem der Ansprüche 1 bis 8, zur Aufweitung eines an beiden Enden offenen zylindrischen metallischen Hohlkörpers (1), wie eines Kappenringes, **dadurch gekennzeichnet**, **daß** das Innere des Hohlkörpers (1) mit dem druckübertragenden Medium (2) gefüllt wird, die offenen Enden durch starre unter Druck stehende Wände (31, 32) verschlossen sind und das druckübertragende Medium (2) durch mindestens einen Verdrängungskörper (4) unter Druck gesetzt wird.

10. Verfahren nach Anspruch 9,
**dadurch gekennzeichnet, daß** mindestens eine der Wände den Verdrängungskörper (41) in Form eines zur Symmetrieachse des Hohlkörpers (1) hin sich verjüngenden koaxialen Konus bildet.

11. Verfahren nach Anspruch 10,
**dadurch gekennzeichnet, daß** die Konusform des Verdrängungskörpers (41) so gewählt wird, daß durch seine Bewegung in das druckübertragende Medium (2) der Hohlkörper (1) in die gewünschte Form aufgeweitet wird.

12. Verfahren nach einem der Ansprüche 1 bis 8, zur Querschnittsverminderung von Langprodukten, wie Rundstäben, durch Extrudieren,
**dadurch gekennzeichnet, daß** der Zwischenraum zwischen einer druckfesten Form (34) und dem durch diese koaxial hindurchgeführten Langprodukt (1) mit dem druckübertragenden Medium (2) gefüllt wird und das Langprodukt (1) mit dem es als Schmierfilm (21) umgebenden druckübertragenden Medium (2) durch eine querschnittsreduzierende Düse (35) extrudiert wird.

13. Verfahren nach Anspruch 12,
**dadurch gekennzeichnet, daß** druckübertragendes Medium (2) kontinuierlich oder absatzweise in die Form (34) nachgefüllt wird.

14. Verfahren nach einem der Ansprüche 1 bis 13, **dadurch gekennzeichnet, daß** der metallische Körper (1) vor der Umformung auf erhöhte Temperatur, insbesondere Warmformgebungstemperatur, erwärmt wird.

15. Verfahrene nach einem der Ansprüche 1 bis 8 mit 14 zum heißisostatischen Pressen,
**dadurch gekennzeichnet**, daß der den umzuformenden metallischen Körper (1) enthaltende Preßhohlraum (33) mit flüssigem druckübertragendem Medium aufgefüllt und dieser dann durch einen Preßstempel (4) als Verdrängungskörper unter Druck gesetzt wird.

16. Verfahren nach Anspruch 15,
**dadurch gekennzeichnet**, daß der umzuformende Körper (1) vor dem Preßvorgang mit einer wärmedämmenden Schicht (61), z. B. einer Emaille-Schicht oder einer Keramikschicht, beschichtet wird, deren Verformungswiderstand den Umformungsprozeß nicht behindert.

17. Heißisostatische Presse zur Durchführung des Verfahrens nach Anspruch 15,
**gekennnzeichnet durch** eine zylindrische Preßform (34) mit nach Einsetzen des zu pressenden Körpers (1) verschließbarem Boden (32) an einem Ende und mit einem in das Ende einfahrbaren Preßstempel (4), mit einem flüssigen druckübertragenden Medium in Form von Blei (2) oder einer Bleilegierung, mit einem Stutzen (8), über den das flüssige Blei (2) oder die flüssige Bleilegierung einfüllbar ist, und mit einem mittigen Anschlag für den Körper (1).

18. Heißisostatische Presse nach Anspruch 17,
**dadurch gekennzeichnet**, daß der Anschlag eine quer in den Preßhohlraum (33) eingesetzte Siebplatte (62) ist.

## Claims

1. Method for forming metallic bodies (1) by means of high pressure applied via a pressure transmitting medium (2), **characterised in that** a low melting point metal or a low melting point metal alloy with high plasticity is used as a pressure transmitting medium (2), with the pressure transmitting medium (2) being put under pressure by a rigid displacement body (4) which is under the influence of a force in such a way that the force exerted by the displacement of the displacement body (4) on the pressure transmitting medium (2) predominantly causes a respective forming of the metallic body (2) and the remainder of the force fills the gap formed during the pressure build-up with a part of the pressure transmitting medium (2) in a sealing manner, with the same sealing as a result of the resistance to flow and lubricating as a result of the sliding properties.

2. Process according to claim 1, **characterised in that** at least one part of the pressure transmitting medium (2) is heated to a temperature increasing plasticity before or during the forming.

3. Process according to claim 2, **characterised in that** the pressure transmitting medium (2) is heated to a temperature amounting to at least 40 % of the liquidus temperature.

4. Process according to claim 3, **characterised in that** the transmitting medium (2) is used during the forming partially in the liquid and partially in the solid state.

5. Process according to one of the claims 1 to 4, **characterised in that** between the pressure transmitting medium (2) and the metallic body (1) to be formed a plasticly deformable wall (6) impedes the heat transfer.

6. Process according to one of the claims 1 to 5, **characterised in that** lead or a lead alloy is used as pressure transmitting medium (2).

7. Process according to one of the claims 1 to 5, **characterised in that** a metal alloy whose flow property corresponds to that of lead is used as pressure transmitting medium.

8. Process according to one of the claims 1 to 7, **characterised in that** at least that part of the pressure transmitting medium (2) located in the immediate neighbourhood of the gaps is allowed to cool to a temperature increasing its flow resistance.

9. Process according to one of the claims 1 to 8, for widening of a cylindrical metallic hollow body (1), open at both ends, such as retaining ring, characterised in that the interior of the hollow body (1) is filled with the pressure transmitting medium (29, the open ends are closed by rigid walls (31, 32) under pressure and the pressure transmitting medium (2) is put under pressure by at least one displacement body (4).

10. Process according to claim 9, **characterised in that** at least one of the walls forms the displacement body (41) in the shape of a cone tapering coaxially towards the axis of symmetry of the hollow body (1).

11. Process according to claim 10, **characterised in that** the cone shape of the displacement body (41) is chosen so that by its movement into the pressure transmitting medium (2) the hollow body (1) is widened into the desired shape.

12. Process according to one of the claims 1 to 8, for the reduction of the cross-section of elongated products, such as round bars, by extruding, characterised in that the interstitial space between a pressure resistant mould (34) and the elongated product (1) guided coaxially through the latter is filled with the pressure transmitting medium (2) and the elongated product (1) is extruded through a cross section reducing nozzle (35) with the pressure transmitting medium (2) surrounding it as a lubricating film (21).

13. Process according to claim 12, **characterised in that** the pressure transmitting medium (2) is refilled in the mould (34) continuously or intermittently.

14. Process according to one of the claims 1 to 13, **characterised in that** prior to the forming the metallic body (1) is heated to elevated temperature, in particular hot forming temperature.

15. Method according to one of the claims 1 to 8, together with 14, for isostatic pressing, characterised in that the press cavity (33) containing the metallic body (1) to be formed is filled with fluid pressure transmitting medium and this is the put under pressure by a press die (4) as displacement body.

16. Method according to claim 15, characterised in that the body (1) to be formed is coated prior to the pressing process with a thermally insulating layer (61), e.g. a layer of enamel or a ceramic layer, whose resistance to deformation does not impede the forming process.

17. Isostatic press carrying out the process according to claim 15, **characterised** by a cylindrical pressing mould (34) with a base (32), which can be closed after insertion of the body (1) to be pressed, at one end and with a press die (4) which can be introduced into the end, a connecting piece (8) for the supply of liquid lead (2) or of a liquid lead alloy and by a central limit stop for the body (1).

18. Isostatic press according to claim 17, **characterised in that** the limit stop is a screening plate (62) inserted transversely into the press cavity (33).

## Revendications

1. Procédé pour le formage de corps métalliques (1) à l'aide de pressions élevées appliquées par l'intermédiaire d'un milieu (2) transmettant la pression, caractérisé en ce qu'on utilise comme milieu (2) transmettant la pression un métal à bas point de fusion ou un alliage métallique à bas point de fusion possédant une plasticité élevée, le milieu (2) transmettant la pression étant mis sous pression par un corps rigide de refoulement (4) soumis à l'action d'une force, de telle sorte que la force, qui est appliquée au milieu (2) transmettant la pression, sous l'effet du déplacement du corps de refoulement (4) réalise de façon prépondérante un formage correspondant du corps métallique (1), et la partie restante de la force remplit d'une manière étanche les fentes, qui se forment lors de l'établissement de la pression, avec une partie du fluide (2) transmettant la pression, auquel cas le milieu établit l'étanchéité en raison de la résistance à l'écoulement et réalise une lubrification sur la base des caractéristiques de glissement.

2. Procédé selon la revendication 1, caractérisé en ce qu'au moins une partie du fluide (2) transmettant la pression est chauffée, avant ou lors du formage, à une température qui augmente la plasticité.

3. Procédé selon la revendication 2, caractérisé en ce que le fluide (2) transmettant la pression est chauffé à une température qui est égale au moins à 40 % de la température de liquidus.

4. Procédé selon la revendication 3, caractérisé en ce que le milieu (2) transmettant la pression est utilisé, lors du formage, en partie à l'état liquide et en partie à l'état solide.

5. Procédé selon l'une des revendications 1 à 4, caractérisé en ce qu'entre le fluide (2) transmettant la pression et le corps métallique (1) devant être formé, une paroi élastiquement déformable (6) empêche le transfert thermique.

6. Procédé selon l'une des revendications 1 à 5, caractérisé en ce qu'on utilise comme fluide transmettant la pression, du plomb (2) ou un alliage de plomb.

7. Procédé selon l'une des revendications 1 à 5, caractérisé en ce qu'on utilise comme fluide transmettant la pression un alliage métallique, dont la caractéristique d'écoulement correspond à celle du plomb.

8. Procédé selon l'une des revendications 1 à 7, caractérisé en ce qu'on laisse refroidir au moins la partie, située au voisinage directe de la fente, du milieu (2) transmettant la pression, à une température qui augmente sa résistance à l'écoulement.

9. Procédé selon l'une des revendications 1 à 8, pour élargir un corps métallique creux cylindrique (1), ouvert à ses deux extrémités, comme une bague de capuchon, caractérisé en ce qu'on remplit l'intérieur du corps creux (1) avec le milieu (2) transmettant la pression, qu'on ferme les extrémités ouvertes par des parois rigides (31, 32) résistantes à la pression et qu'on met sous pression le milieu (2) transmettant la pression, à l'aide au moins d'un corps de refoulement (4).

10. Procédé selon la revendication 9, caractérisé en ce qu'au moins l'une des parois forme le corps de refoulement (41) sous la forme d'un cône coaxial qui se rétrécit en direction de l'axe de symétrie du corps creux (1).

11. Procédé selon la revendication 10, caractérisé en ce qu'on choisit la forme du cône du corps de refoulement (41) de telle sorte que sous l'effet de son déplacement dans le milieu (2) transmettant la pression, le corps creux (1) est élargi à la forme désirée.

12. Procédé selon l'une des revendications 1 à 8, pour réduire la section transversale de produits allongés tels que des tiges cylindriques, par extrusion, caractérisé en ce qu'on remplit l'espace intercalaire présent entre un moule (34) résistant à la pression et le produit long (1) guidé coaxialement à travers le moule, avec un milieu (2) transmettant la pression et qu'on extrude le produit long (1) avec le milieu (2) transmettant la pression, qui entoure ce produit sous la forme d'un film de graissage (21), au moyen d'une buse (35) qui réduit la section transversale.

13. Procédé selon la revendication 12, caractérisé en ce qu'un réapprovisionnement du moule (34) avec le milieu (2) transmettant la pression est exécuté continûment ou d'une manière échelonnée.

14. Procédé selon l'une des revendications 1 à 13, caractérisé en ce qu'on chauffe le corps métallique (1), avant le formage, à une température accrue, notamment une température de formage à chaud.

15. Procédé selon l'une des revendications 1 à 8, avec 14, pour réaliser un pressage isostatique à chaud, caractérisé en ce qu'on remplit la cavité (33) de la presse, qui contient le corps métallique (1) à former, avec un milieu liquide transmettant la pression et qu'on met ensuite sous pression ce milieu à l'aide d'un poinçon de presse (4) en tant que corps de refoulement.

16. Procédé selon la revendication 15, caractérisé en ce qu'avant l'opération de pressage, on recouvre le corps (1) à former par une couche calorifuge (61), par exemple une couche d'émail ou une couche céramique, dont la résistance à la déformation ne gêne pas le processus de formage.

17. Presse isostatique à chaud pour la mise en procédé selon la revendication 15, caractérisée par un moule de presse cylindrique (34) comportant un fond (32), qui peut être fermé après l'insertion du corps à presser (1), qui est situé à une extrémité, et un poinçon de presse (4), qui peut être introduit dans l'extrémité, et comprenant un milieu liquide transmettant la pression et se présentant sous la forme de plomb (2) ou d'un alliage de plomb, une tubulure (8) au moyen de laquelle le plomb liquide (2) ou l'alliage de plomb liquide peut être introduit, et une butée centrale pour le corps (1).

18. Presse isostatique à chaud selon la revendication 17, caractérisé en ce que la butée est une plaque perforée (62) insérée transversalement dans la cavité (33) de la presse.
